# EUROPÄISCHE PATENTSCHRIFT

(11) **EP 0 916 747 B1**
(45) Veröffentlichungstag und Bekanntmachung des Hinweises auf die Patenterteilung: **16.10.2002**
(21) Anmeldenummer: 98121772.2
(22) Anmeldetag: 16.11.1998
(51) Int. Cl.: C25D 3/52, C25D 3/56

(54) **Elektrolytisches Bad zum Abscheiden von Palladium und von Legierungen des Palladiums**
Electrolytic bath for the deposition of palladium and palladium alloys
Bain électrolytique pour le dépôt de palladium et d'alliages de palladium

(30) Priorität: 15.11.1997 DE 19750575; 31.01.1998 DE 19803818
(43) Veröffentlichungstag der Anmeldung: 19.05.1999
(73) Patentinhaber: AMI Doduco GmbH, 75181 Pforzheim (DE)
(72) Erfinder: Marka, Erwin, 75203 Königsbach-Stein (DE)
(74) Vertreter: Twelmeier, Ulrich, Dipl.Phys.

(56) Entgegenhaltungen:
- DE-A- 1 796 110
- GB-A- 2 094 836
- US-A- 3 933 602
- US-A- 4 673 472
- US-A- 5 415 685
- J.K. DENNIS AND T.E. SUCH: "Nickel and Chromium Plating", 1972, NEWNES-BUTTERWORTHS, LONDON

## Beschreibung

Aus der DE-195 28 800 A1 ist ein alkalisches oder neutrales Bad zur galvanischen Abscheidung von Palladium oder Legierungen des Palladiums bekannt, welches 2 bis 25 g/l Palladium als Diammino-dichloro-Palladium-Komplex, wenigstens ein Leitsalz (insbesondere 5 bis 300 g/l Ammoniumchlorid und/oder 5 bis 300 g/l Ammoniumsulfat), ein Glanzmittel (insbesondere 0,1 bis 30 g/l Nikotinsäure oder Nikotinsäureamid), ein Netzmittel (insbesondere 0,1 bis 5 g/l eines organischen Phosphatesters oder Sulfatesters) vorzugsweise auch eine Puffersubstanz wie Borsäure sowie Wasser enthält.

Die Palladium bzw. Palladiumlegierungsschichten, die sich damit abscheiden lassen, sind glänzend und verhältnismäßig duktil bis zu Schichtstärken von einigen µm. Werden jedoch Schichten abgeschieden, deren Dicke 5 bis 10 µm übersteigt, dann lassen deren Duktilität und Glanz deutlich nach. Der fehlende Glanz und eine mit der Schichtdicke zunehmende Neigung zur Rißbildung machen die abgeschiedenen Schichten für dekorative Zwecke ungeeignet. Die Neigung zur Rißbildung ist auch in der US 4,076,599 A nachzulesen, welche ein alkalisches Palladiumbad (pH-Wert von 8,5 bis 9,6) offenbart, welches das Palladium ebenfalls als Diammino-dichloro-Komplex, dazu Ammoniumchlorid als Leitsalz, Ammoniumsulfamat als Netzmittel und 1 bis 1000 ppm eines Sulfits enthält. Das Bad dient jedoch nicht für dekorative Zwecke, sondern zum Veredeln von elektrischen Kontakten in der Schwachstromtechnik. Dort kommt es auf Glanz nicht an und bei den dort erforderlichen dünnen Schichten von 2 - 3 µm zeigten sich die Palladiumschichten noch rißfrei. Bei dickeren Schichten ist das jedoch nicht mehr der Fall.

Aus der DE-17 96 110 B2 ist ein stark alkalisches Bad zur elektrolytischen Abscheidung glänzender Palladiumüberzüge bekannt, welches das Palladium in Form eines Hamstoffkomplexes gelöst enthält, durch Ammoniak auf einen pH-Wert höher als 8 eingestellt wird und eine Sulfitverbindung in einer Konzentration von 1,5 bis 70 g/l gelöst enthält. Durch die gleichzeitige Verwendung von Ammoniak und einer Sulfitverbindung sollen besonders weiße Palladiumüberzüge erzeugt werden, insbesondere bei verhältnismäßig hohen Sulfitgehalten.

Auch bei diesem Bad ist es jedoch nachteilig, daß die Palladiumüberzüge spröde sind und zur Rißbildung neigen und daß das Bad nicht ausreichend stabil ist; Ammoniak dampft in wesentlichen Mengen aus dem Bad ab, so daß der pH-Wert absinkt und das Bad nicht offen betrieben werden kann.

Aus der GB 2 094 836 A ist ein alkalisches Bad zur elektrolytischen Abscheidung von Palladium oder Palladiumnickellegierungen bekannt, welches 5 bis 30 g/l Palladium als Chlorid oder Sulfatkomplex, ein Leitsalz, ein oder mehrere Glanzmittel sowie Wasser enthält.

Die US 5,415,685 offenbart Phosphonsäuren und Aminverbindungen, wie z.B. EDTA oder NTA als komplexbildende Zusätze eines Bades zur Palladiumabscheidung.

Die US 4,673,472 offenbart ein Bad zur Abscheidung von duktilen, rissfreien Palladiumschichten, welches Nikotinsäure oder Nikotinsäureamid als Glanzbildner enthält.

Aus J.K. Dennis und T.E. Such: "Nickel and Chromium Plating", 1972 Newnes-Butterworths, London ist die Zugabe eines Netzmittels zu einem metallabscheidenden Bad bekannt.

Die US 3,933,602 offenbart Natriumlaurylsulfat als geeignetes Netzmittel für Bäder zur Palladiumabscheidung.

Der vorliegenden Erfindung liegt die **Aufgabe** zugrunde, die Zusammensetzung eines Bades anzugeben, aus welchem Palladiumschichten und Palladium-Legierungsschichten abgeschieden werden können, die sich durch hohe Duktilität und eine geringe Neigung zur Rißbildung auch dann auszeichnen, wenn die Schichten 10 µm dick oder noch dicker und noch einigermaßen glänzend sind.

Diese Aufgabe wird gelöst durch ein elektrolytisches Bad mit den im Anspruch 1 angegebenen Merkmalen. Vorteilhafte Weiterbildungen der Erfindung sind Gegenstand der Unteransprüche.

Das erfindungsgemäße Bad enthält in 1 l Badflüssigkeit 1 bis 50 g Palladium als Chloridkomplexverbindung, als Sulfatkomplexverbindung, als Nitratkomplexverbindung und/oder als Nitritkomplexverbindung, eines oder mehrere Leitsalze, einen oder mehrere Glanzbildner, von denen einer N-(3-Sulfopropyl)-pyridiniumbetain ist, ein oder mehrere Netzmittel und 0,01 bis 3 g eines Sulfits, wobei die Mengenangabe auf die Sulfitgruppe bezogen ist. Das Bad ist ein wässriges Bad und ist auf einen pH-Wert zwischen 6,0 und 9,5, vorzugsweise auf einen pH-Wert zwischen 6 und 8 eingestellt.

Das Bad hat überzeugende Vorteile:
- Erstaunlicherweise können Palladiumschichten und Palladium-Legierungsschichten abgeschieden werden, die sich selbst dann durch eine sehr hohe Duktilität auszeichnen, wenn die Schichten mehrere 100 µm bis zu einigen mm dick sind. Dadurch eignet sich das Bad für alle technischen Anwendungen, bei denen es auf duktile Palladiumschichten und Palladiumlegierungsschichten ankommt.
- Besonders eignet sich das Bad zur Erzeugung von Galvanoplastiken. Galvanoplastiken sind Formkörper, insbesondere Hohlkörper, die durch elektrolytische Metallabscheidung gebildet werden und insbesondere zur Schmuckherstellung und zur Herstellung von Brücken und Kronen in der Dentaltechnik verwendet werden. Das Verfahren zum Herstellen von Galvanoplastiken wird auch als Galvanoforming, Elektroforming oder Elektroformung bezeichnet. Ein Beispiel findet sich in der DE-39 18 920 C2.
- Die mit dem erfindungsgemäßen Bad erzeugten Schichten sind auch bei sehr hohen Schichtdicken seidenglänzend und können durch einen leichten Poliervorgang auf Hochglanz gebracht werden.
- Das Bad kann bei niedrigen Temperaturen, vorzugsweise bei 40° C, betrieben werden. Deshalb können niedrig schmelzende Wachsmodelle nach vorheriger Metallisierung, welche beispielsweise mittels eines Leitlackes erfolgen kann, direkt beschichtet werden. Wegen der niedrigen Arbeitstemperatur ist die Gefahr eines Abdampfens von Badbestandteilen, insbesondere von Ammoniak zur Einstellung des pH-Wertes, gering, was für die Belastung der Luft in der Umgebung des Bades und für die Stabilität des Bades günstig ist.
- Dadurch, daß das Bad mit einem pH-Wert zwischen 6 und 8 annähernd neutral betrieben werden kann, ist es in der Anwendung angenehm und der pH-Wert leicht stabil zu halten. Technisch wäre es allerdings auch möglich, den pH-Wert bis auf 9,5 zu steigern, doch wird das nicht bevorzugt.
- Das Bad kann mit Stromdichten in der Größenordnung von 1A/dm² betrieben werden und erlaubt wirtschaftliche Abscheideraten.

Der Gehalt an Palladium ist nicht kritisch. Das Bad sollte nicht weniger als 1 g Palladium pro Liter enthalten, weil sonst die Abscheiderate zu niedrig wird. Am wirtschaftlichsten läßt sich das Bad bei Palladiumgehalten zwischen 5 und 15 g/l betreiben.

Ein Beispiel einer Palladiumchloridkomplexverbindung ist [Pd(NH₃)₄]Cl₂. Ein solches Bad kann zur Bildung einer Legierungskomponente Nickelchlorid und als Leitsalz Ammoniumchlorid enthalten. Ein Beispiel einer Palladiumsulfatkomplexverbindung ist [Pd(NH₃)₄](SO₄). Ein Bad dieses Typs kann zur Bildung einer Palladium-Nickel-Legierung Nickesulfat und als Leitsalz Ammoniumsulfat enthalten.

Ein Beispiel einer Palladiumnitratkomplexverbindung ist [Pd(NH₃)₄](NO₃)₂. Ein Bad dieses Typs kann als Leitsalze Natriumnitrit und Natriumsulfat enthalten und mit Kaliumhydrogenphosphat und Ammoniak auf einen pH-Wert zwischen 6 und 8 eingestellt werden.

Ein Beispiel für eine Palladiumnitritkomplexverbindung ist [Pd(NH₃)₄](NO₂)₂. Ein Bad dieses Typs kann als Leitsalze z.B. Natriumnitrit und Ammoniumnitrat enthalten.

Besonders geeignet ist die Zugabe von Palladium als Diammino-dichlorokomplex [Pd(NH₃)₂]Cl₂, welcher sich in ammoniakalischem Bad unter Bildung des Tetrammino-dichlorokomplexes [Pd(NH₃)₄]Cl₂ löst, aus welchem heraus das Palladium abgeschieden werden kann.

Als Legierungskomponenten kommen vor allem Nickel, Kobalt, Zink und Kupfer in einer 50 Gew.-% des Palladiums nicht überschreitenden Menge in Frage. Durch das Legierungsmetall lassen sich Glanz und Duktilität der abgeschiedenen Schicht günstig beeinflussen; das gilt insbesondere für Zink. Der optimale Zinkgehalt des Bades liegt zwischen 0,3 und 0,6 g/l. Das Zink kann z.B. als Zinksulfat zugesetzt werden. Um das Zink komplex zu binden, kann ein für diesen Zweck üblicher Komplexbildner zugesetzt werden, beispielsweise eine Phosphonsäure oder eine komplexbildende Aminverbindung wie z.B. EDTA oder NTA. Ein besonders geeigneter Komplexbildner für das Zink ist 1-Hydroxy-ethan-1.1-diphosphonsäure, welche vorzugsweise in Mengen von 5 g/l bis 50 g/l im Bad enthalten ist.

Das erforderliche Leitsalz kann aus der Gruppe der in der Galvanotechnik üblichen Leitsalze ausgewählt werden. Besonders geeignet sind Ammonium-, Natrium- und Kaliumsalze von Schwefelsäure und Salzsäure, insbesondere Ammoniumchlorid und Ammoniumsulfat, welche in Mengen von 5 bis 300 g/l im Bad enthalten sein können.

Zur Erhöhung des Glanzgrades können dem Bad Nikotinsäure, Nikotinsäureamid oder ähnliche Verbindungen, die für diesen Zweck bekannt sind, zugesetzt werden. Besonders geeignet als Glanzbildner ist jedoch ein Zusatz von N-(3-Sulfopropyl)-pyridiniumbetain in einer Menge 0,002 bis 5 g/l, vorzugsweise von 0,002 bis 0,05 g/l, am besten 0,01 g/l; dieser Zusatz ist aus der DE 44 28 966 A1 (Seite 4, Zeile 55) an sich bekannt, dort aber als ungeeignet beurteilt, weil er trübe Palladiumabscheidungen bewirkt hat. Umso überraschender ist es, daß ein Zusatz von N-(3-Sulfopropyl)-pyridiniumbetain in einem Bad mit erfindungsgemäßer Zusammensetzung zu hellen, seidenglänzenden Palladiumschichten führt. Überraschend ist weiterhin, daß bei Verwendung eines Zusatzes von N-(3-Sulfopropyl)-pyridiniumbetain wesentlich dickere Palladiumschichten abgeschieden werden können als bei Verwendung von anderen Glanzbildnern wie Nikotinsäure oder Nikotinsäureamid. Je dicker die abgeschiedenen Palladiumschichten werden, desto stärker neigen Sie zur Rißbildung, welche, wie eingangs schon erwähnt, bei Schichtdicken über 2-3µm einsetzen kann. Bei Verwendung eines Zusatzes von N-(3- Sulfopropyl)-pyridiniumbetain lassen sich jedoch seidenglänzende Schichten aus Palladium und Legierungen des Palladiums rißfrei erzeugen, welche mehrere Hundert Mikrometer bis zu einigen Millimetern dick sind. N-(3-Sulfopropyl)-pyridiniumbetain hat also einen überraschend günstigen Einfluß auf die Duktilität und Rißfreiheit der Abscheidungen und eröffnet dem Palladiumbad das bedeutende Feld der Galvanoplastik oder Elektroformung.

Als Zusätze, welche die Benetzung fördern, eignen sich komplexe organische Phosphat- oder Sulfatester, insbesondere Polyoxyethylenfettalkoholäther oder Natriumlaurylsulfat, welche dem Bad zweckmäßigerweise in einer Menge von 0,02 bis 2 g/l, vorzugsweise 0,1 g/l zugesetzt werden.

Das erfindungsgemäß vorgesehene Sulfit kann z.B. Natriumsulfit sein. Um seine günstige Wirkung auf die Duktilität zu erreichen, sollte es wenigstens in einer Menge von 0,01 g/l enthalten sein. Der Gehalt an Sulfit soll (bezogen auf die SO₃-Gruppe) aber nicht mehr als 3 g betragen. Wird die Sulfitmenge nämlich deutlich über 3 g/l erhöht, so zeigen sich kristalline Ausfällungen im Elektrolyten, die das Bad unbrauchbar machen. Zwar können sich bei weiterer Steigerung der Sulfitmenge die kristallinen Ausfällungen wieder auflösen, die dann abgeschiedenen Palladiumschichten und Palladiumlegierungsschichten sind dann allerdings spröde und zeigen eine sehr starke Neigung zur Rißbildung, was sie für Zwecke der Galvanoplastik ungeeignet macht. Besonders bevorzugt sind deshalb Bäder, welche weniger als 1,5 g/l Sulfit enthalten.

Das Bad wird vorzugsweise neutral oder schwach alkalisch betrieben. Versuche, stark saure Palladiumbäder durch Zusatz eines Sulfits zu verbessern, sind gescheitert, weil das Sulfit dann reduzierend wirkt und das Bad instabil macht. Am besten wird das Bad auf einen pH-Wert zwischen 7 und 8 eingestellt, vorzugsweise durch Zugabe von Ammoniak, wobei die Stabilität des pH-Wertes durch eine Puffersubstanz, insbesondere durch Borsäure, günstig beeinflußt werden kann.

Ein solches Bad arbeitet zufriedenstellend bei Temperaturen zwischen Zimmertemperatur und 70°C; vorzugsweise wird es zwischen 30°C und 50°C betrieben, mit Stromdichten zwischen 0,2 und 3 A/dm².

Eine gut geeignete Badzusammensetzung ist die folgende:

### 1. Beispiel

Zugabe von Palladium als Diamminodichlorokomplex 10 g/l
Leitsalz Ammoniumsulfat 40 g/l
Leitsalz Ammoniumchlorid 40 g/l
Borsäure als pH-Puffer 20 g/l
Natriumlaurylsulfat als Netzmittel 0,1 g/l
N-(3-Sulfopropyl)-pyridiniumbetain als Glanzbildner 0,01 g/l
Sulfit (als Natriumsulfit) 1 g/l
Ammoniak zum Einstellen eines pH-Wertes von 7,6
Rest Wasser.

Bei einer Temperatur von 40° C und einer Stromdichte von 0,8 A/dm² wurden metallisierte Wachsformen in 30 Stunden mit 320 µm Palladium beschichtet. Nach dem Herauslösen des Wachskerns ergab sich eine seidenglänzende, hochduktile Palladiumhohlform.

### 2. Beispiel

Das 1. Beispiel wurde dahingehend abgewandelt, daß die Stromdichte auf 1 A/cm² erhöht wurde. Die Ausbeute beim Beschichten betrug 32,3 mg/Amin. Die abgeschiedenen Palladiumschichten waren hell und seidenglänzend. Beim Biegen einer 10 µm dicken Palladiumschicht um einen Dom von 20 mm Durchmesser um 90° führte zu keinerlei Rissen.

### 3. Beispiel

Das 2. Beispiel wurde dahingehend abgewandelt, daß der Gehalt an Sulfit 3 g/l betrug. Die Ausbeute betrug 32,6 mg/Amin. Die Palladiumschichten, die damit erzeugt wurden, waren hell und seidenglänzend. Eine 10 µm dicke Palladiumschicht konnte wie im 2. Beispiel rißfrei gebogen werden.

### Vergleichsbeispiel

Das 2. Beispiel wurde dahingehend abgewandelt, daß der Sulfitgehalt auf 4 g/l erhöht wurde. Dabei gab es kristalline Ausfällungen, die das Bad unbrauchbar machten.

## Patentansprüche

1. Elektrolytisches Bad zum Abscheiden von Palladium und von Legierungen des Palladiums, welches in 1 l Badflüssigkeit
- 1 - 50 g Palladium als Chlorid-, Sulfat-, Nitrat- und/oder Nitritkomplex verbindung,
- ein oder mehrere Leitsalze,
- einen oder mehrere Glanzbildner, von denen einer N-(3-Sulfopropyl)-pyridiniumbetain ist,
- ein oder mehrere Netzmittel,
- 0,01 - 3 g Sulfit (SO₃⁻⁻)
- und Wasser enthält
- und auf einen pH-Wert zwischen 6 und 9,5 eingestellt ist.

2. Bad nach Anspruch 1, **dadurch gekennzeichnet, daß** es 5 bis 15 g/l Palladium enthält.

3. Bad nach Anspruch 1 oder 2, **dadurch gekennzeichnet, daß** es das Palladium als Tetrammino-dichlorokomplex enthält.

4. Bad nach einem der vorstehenden Ansprüche, **dadurch gekennzeichnet, daß** es als Legierungskomponente für das Palladium Nickel, Kobalt, Zink oder Kupfer in einer 50 Gew.-% des Palladiums nicht überschreitenden Mengen enthält.

5. Bad nach Anspruch 4, **dadurch gekennzeichnet, daß** es als Komplexbildner für das bzw. die Legierungsmetall(e) des Palladiums eine Phosphonsäure oder eine Aminverbindung wie z.B. Ethylendiamintetraessigsäure (EDTA) oder Nitrilotriessigsäure (NTA) enthält.

6. Bad nach einem der vorstehenden Ansprüche, **dadurch gekennzeichnet, daß** es als Leitsalz 5 bis 300 g/l Ammoniumchlorid und/oder 5 bis 300 g/l Ammoniumsulfat enthält.

7. Bad nach einem der vorstehenden Ansprüche, **dadurch gekennzeichnet, daß** es als weitere Glanzbildner Nikotinsäure oder Nikotinsäureamid enthält.

8. Bad nach Anspruch 7, **dadurch gekennzeichnet, daß** es 0,002 bis 5 g/l, vorzugsweise 0,002 bis 0,05 g/l des Glanzbildners enthält.

9. Bad nach einem der vorstehenden Ansprüche, **dadurch gekennzeichnet, daß** es als Netzmittel 0,02 bis 1 g/l, vorzugsweise 0,1 g/l eines organischen Phosphatesters oder Sulfatesters enthält.

10. Bad nach einem der vorstehenden Ansprüche, **dadurch gekennzeichnet, daß** es 0,01 bis 1,5 g/l Sulfit (SO₃⁻⁻) enthält.

11. Bad nach einem der vorstehenden Ansprüche, **dadurch gekennzeichnet, daß** es neutral oder schwach alkalisch auf einen pH-Wert zwischen 6 und 8 eingestellt ist.

12. Bad nach Anspruch 11, **dadurch gekennzeichnet, daß** der pH-Wert durch Zugabe von Ammoniak eingestellt ist.

13. Bad nach Anspruch 11 oder 12, **dadurch gekennzeichnet, daß** es 5 bis 40 g/l Borsäure als pH-Puffer enthält.

14. Bad nach einem der vorstehenden Ansprüche, **dadurch gekennzeichnet, daß** es auf einen pH-Wert zwischen 7 und 8 eingestellt ist.

## Claims

1. Electrolytic bath for the deposition of palladium and palladium alloys, containing in 1 litre of the bath solution:
- 1 to 50 g of palladium in the form of a chloride, sulphate, nitrate and/or nitrous complex compound,
- one or more conducting salts,
- one or more glossing agents, one of them being N-(3-sulphopropyl)-pyridinium betaine,
- one or more wetting agents,
- 0.03 to 3 g sulphite (SO₃⁻)
- and water
- and being standardised to a pH value of between 6 and 9.6.

2. The bath as defined in Claim 1, **characterised in that** it contains 5 to 15 g/litre of palladium.

3. The bath as defined in Claim 1 or Claim 2, **characterised in that** it contains the palladium in the form of a tetrammino-dichlorocomplex.

4. The bath as defined in any of the preceding Claims, **characterised in that** it contains, as alloy component for the palladium, nickel, cobalt, zinc or copper in quantities not exceeding 50 percent by weight of the palladium.

5. The bath as defined in Claim 4, **characterised in that** it contains a phosphonic acid or an amine compound, such as ethylene diamine tetracidic acid (EDTA) or nitrilotriacidic acid (NTA) as a complexing agent for the alloy metal or metals of the palladium.

6. The bath as defined in any of the preceding Claims, **characterised in that it** contains 5 to 300 g/litre of ammonium chloride and/or 5 to 300 g/litre of ammonium sulphate as conducting salt.

7. The bath as defined in any of the preceding Claims, **characterised in that** it contains nicotinic acid or nicotinic acid amide as an additional glossing agent.

8. The bath as defined in Claim 7, **characterised in that** it contains 0.002 to 5 g/litre, preferably 0.002 to 0.005 g/litre of the glossing agent.

9. The bath as defined in any of the preceding Claims, **characterised in that** it contains 0.02 to 1 g/litre, preferably 0.1 g/litre of an organic phosphate ester or sulphate ester as a wetting agent.

10. The bath as defined in any of the preceding Claims, **characterised in that it** contains 0.01 to 1.5 g/litre of sulphite (SO₃⁻).

11. The bath as defined in any of the preceding Claims, **characterised in that** it is standardised to a neutral or slightly alkaline pH value of between 6 and 8.

12. The bath as defined in Claim 11, **characterised in that** the pH value is standardised by the addition of ammoniac.

13. The bath as defined in Claim 11 or Claim 12, **characterised in that** it contains 5 to 40 g/litre of boric acid as a pH buffer.

14. The bath as defined in any of the preceding Claims, **characterised in that** it is standardised to a pH value of between 7 and 8.

## Revendications

1. Bain électrolytique pour la précipitation du palladium et d'alliages du palladium, qui contient, dans un litre de liquide du bain
- de 1 à 50 g de palladium sous forme de composé complexe de chlorure, de sulfate, de nitrate et/ou de nitrite,
- un ou plusieurs sels conducteurs,
- un ou plusieurs lustrants, tel que la N-(3-sulfopropyl)-pyridiniumbétaïne,
- un ou plusieurs agents de réticulation,
- de 0,01 à 3 g de sulfite (SO₃⁻⁻)
- et de l'eau
- et qui est réglé à une valeur de pH entre 6 et 9,5.

2. Bain selon la revendication 1, **caractérisé en ce qu'**il contient de 5 à 15 g/litre de palladium.

3. Bain selon la revendication 1 ou 2, **caractérisé en ce qu'**il contient du palladium sous forme la d'un complexe tétrammino-dichloro.

4. Bain selon l'une quelconque des revendications précédentes, **caractérisé en ce qu'**il contient, à titre de composant d'alliage pour le palladium, du nickel, du cobalt du zinc ou du cuivre en une quantité qui ne dépasse pas 50 % en poids du palladium.

5. Bain selon la revendication 4, **caractérisé en ce qu'**il contient, à titre de formateur de complexe pour le métal respectivement les métaux d'alliage du palladium, un acide phosphonique ou un composé d'amine tel que par exemple l'acide éthylènediaminetétracétique (EDTA) ou l'acide nitrilotriacétique (NTA).

6. Bain selon l'une quelconque des revendications précédentes, **caractérisé en ce qu'**il contient, à titre de sel conducteur, du chlorure d'ammonium à raison de 5 à 300 g/litre et/ou du sulfate d'ammonium à raison de 5 à 300 g/litre.

7. Bain selon l'une quelconque des revendications précédentes, **caractérisé en ce qu'**il contient, à titre de lustrant supplémentaire, de l'acide nicotinique ou de l'amide de l'acide nicotinique.

8. Bain selon la revendication 7, **caractérisé en ce qu'**il contient le lustrant à raison de 0,002 à 5 g/litre, de préférence à raison de 0,002 à 0,05 g/litre.

9. Bain selon l'une quelconque des revendications précédentes, **caractérisé en ce qu'**il contient, à titre d'agent de réticulation, un ester de phosphate ou un ester de sulfate organique à raison de 0,02 à 1 g/litre, de préférence à raison de 0,1 g/litre.

10. Bain selon l'une quelconque des revendications précédentes, **caractérisé en ce qu'**il contient du sulfite (SO₃⁻⁻) à raison de 0,01 à 1,5 g/litre.

11. Bain selon l'une quelconque des revendications précédentes, **caractérisé en ce qu'**on le règle, pour obtenir un bain neutre ou faiblement alcalin, à une valeur de pH entre 6 et 8.

12. Bain selon la revendication 11, **caractérisé en ce qu'**on règle la valeur de pH par addition d'ammoniac.

13. Bain selon la revendication 11 ou 12, **caractérisé en ce qu'**il contient de l'acide borique à raison de 5 à 40 g/litre à titre de tampon de pH.

14. Bain selon l'une quelconque des revendications précédentes, **caractérisé en ce qu'**il est réglé à une valeur de pH entre 7 et 8.
